# NEUE EUROPÄISCHE PATENTSCHRIFT

(11) **EP 0 061 599 B2**
(45) Veröffentlichungstag und Bekanntmachung des Hinweises auf die Entscheidung über den Einspruch: **06.07.1988**
(45) Hinweis auf die Patenterteilung: 13.02.1985
(21) Anmeldenummer: 82101655.7
(22) Anmeldetag: 04.03.1982
(51) Int. Cl.: C11D 3/12, C11D 3/06

(54) **Granulat aus Alkalialumosilicat und Pentanatriumtriphosphat sowie Verfahren zu dessen Herstellung**
Granule of alkali metal aluminium silicate and pentasodium tripolyphosphate, and process for its preparation
Granulé à base de silicate d'aluminium et de métal alcalin et de triphosphate pentasodique et procédé de préparation

(30) Priorität: 21.03.1981 DE 3111236
(43) Veröffentlichungstag der Anmeldung: 06.10.1982
(73) Patentinhaber: HOECHST AKTIENGESELLSCHAFT, 65926 Frankfurt am Main (DE)
(72) Erfinder: Maurer, Alexander, Dr., D-5030 Hürth (DE); Adrian, Renate, D-5030 Hürth (DE); Wasel-Nielen, Horst Dieter, Dr., D-5030 Hürth (DE); Sorbe, Günter, D-5030 Hürth (DE); Kandler, Joachim, Dr., D-5042 Erftstadt (DE)

(56) Entgegenhaltungen:
- DE-A- 2 714 604
- DE-A- 2 744 773
- DE-A- 2 822 231
- Ullmanns Encyklopädie der technischen Chemie, 3. Auflage, 15. Band, Seite 1
- Römpps Chemie-Lexikon, 7. Auflage, Seite 107

## Beschreibung

Alkalialumosilicate, besonders kristalline oder amorphe Zeolithe, gewinnen als Waschmittelgerüststoffe zunehmend an Bedeutung. Diese Gerüststoffe erreichen allerdings erst in Kombination mit anderen Komplexbildnern für zweiwertige Kationen wie z. B. Pentanatriumtriphosphat, kurz NTPP genannt, optimale Wascheigenschaften. Da Alkalialumosilicate feinpulvrig sind, besteht ein großes Interesse an nicht staubenden, gut rieselfähigen Granulaten, die sowohl Alkalialumosilicate als auch NTPP enthalten. Diese können dann den übrigen Waschmittelkomponenten ohne Staubbildung trokken zugemischt werden, wobei auch eine Hydrolyse des Triphosphats vermieden wird.

Es wurden bereits mehrfach Anstrengungen unternommen, Alkalialumosilicate, vor allem Zeolithe, zusammen mit Alkalipolyphosphaten zu granulieren. So wird beispielsweise in der DE-A-2 714 604 ein Granulat beschrieben, das aus ionenaustauschendem Alkalialumosilicat, einem hochpolymeren Phosphat mit einem P₂0₅-Gehalt von 64-69 %, sowie Pentanatriumtriphosphat besteht. Das Hochpolymere Phosphat wird hierbei in Form von Alkalisalzen und in einer Menge von mindestens 5 Gew.-%, bezogen auf das eingesetzte Alkalialumosilicat, in Pulverform dem Granuliergemisch zugesetzt. Anschließend wird das Gemisch in Gegenwart von Wasser granuliert. Dieses Verfahren hat den Nachteil, daß das Wasser vom NTPP so schnell gebunden wird, daß es nicht mehr in der Lage ist, genügend Polymerphosphai zur besseren Granulierung zu lösen. Daher benötigt man entweder größere Mengen Polymerphosphat und längere Verweilzeiten, oder man muß mehr Wasser zusetzen, was dazu führt, daß man das Granulat anschließend bei 50 °C nachtrocknen muß.

In der DE-A-2756732 ist ein Granulat beschrieben, das ebenfalls aus Alkalialumosilicat und einem teilweise oder vollkommen hydratisierten Alkalipolyphosphat besteht. Die Herstellung dieses Granulats erfolgt durch Aufsprühen von Wasser in feinen Nebeln auf das Pulvergemisch der Granulatkomponenten, wobei pro Minute höchstens 10 % der Gesamtwassermenge zugegeben werden dürfen, da sonst zu große Granulatteilchen neben hohem Staubanteil erhalten werden. Dieses Verfahren birgt somit die Gefahr, daß ein Granulat mit sehr breitem Kornspektrum erzeugt wird, das nachträglich noch gesiebt werden muß.

Weiterhin ist es gemäß DE-A-2736903 bekannt, Zeolithteilchen mit Wasser und Stärke als Bindemittel zu granulieren. Dabei können auch bestimmte Anteile von NTPP mitgranuliert werden. Die Verwendung von Stärke oder ähnlichen Stoffen als Bindemittel bedeutet jedoch, daß eine für den Waschprozeß nutzlose substanz in das Granulat eingebracht wird.

Schließlich wird in der DE-A-2 822 231 ein Granulat aus hydratisiertem Pentanatriumtriphosphat und wasserunlöslichem Alumosilicationenaustauschmaterial beschrieben. Dieses wird ebenfalls durch Aufsprühen von Wasser auf das Pulvergemisch hergestellt, wobei die eingesetzte Gesamtwassermenge zumindest der zur Erzielung eines Mindesthydratwassergehaltes von etwa 10 Gew.-% im Natriumtripolyphosphat sowie eines Wassergehaltes im Alumosilicationenaustauschmaterial von 1,8 bis 13,5 Mol Wasser pro Mol Alumosilicat entspricht. Die Festigkeit der hierbei erhaltenen Granulatteilchen läßt sich noch, wie im folgenden anhand der Erfindung gezeigt wird, verbessern.

Es wurde nunmehr gefunden, daß die Nachteile der bekannten Granulate und deren Herstellungsverfahren vermieden werden können, wenn man zur Granulierung eines wasserunlöslichen Alumosilicats und Pentanatriumtriphosphats eine verdünnte wäßrige Lösung eines Ammoniumpolyphosphates als Bindemittel einsetzt.

Somit betrifft der Gegenstand der Erfindung ein Granulat, das ein teilweise oder vollkommen hydratisiertes Pentanatriumtriphosphat sowie wasserunlösliche Alumosilicationenaustauschmaterial der allgemeinen Formel (11) enthält, in welcher Kat ein mit Calcium austauschbares Kation-der Wertigkeit w, x eine Zahl von 0,7-1,5, Me Bor oder Aluminium, y eine Zahl von 0,8-6 und z eine Zahl von 1,8-13,5 ist, wobei sich dieses Granulat dadurch auszeichnet, daß es
a) eine Teilchengröße von 0,2-2 mm aufweist ;
b) 2-95 Gew.-% Pentanatriumtriphosphat ;
c) weniger als 3 Gew.-% eines Ammoniumpolyphosphates der allgemeinen Formel (1) in welcher n einen ganzzahligen Durchschnittswert von 100 bis 1 000, m eine ganze Zahl bis maximal n + 2 bedeutet und m/n einen Wert von etwa 1 darstellt und als Rest
d) das genannte Alumosilicationenaustauschmaterial enthält.

Gemäß einer bevorzugten Granulatkomposition beträgt der Anteil des teilweise oder vollkommen hydratisierten Pentanatriumtriphosphates 30-70 Gew.-% und der Anteil des Ammoniumpolyphosphates 0,03 bis 1,6 Gew.-%. Hierbei liegen mindestens 10 Gew.-% des Pentanatriumtriphosphates als Hexahydrat und mindestens 30 Gew.-% des Alumosilicates als Hydrat mit höchstens 13,5 Mol Wasser pro Mol Alumosilicat vor. Zur Herstellung des erfindungsgemäßen Granulats sprüht man vorzugsweise auf ein inniges pulverförmiges Gemisch aus 1 bis 99 Gew.-% eines wasserfreien oder gegebenenfalls höchstens 5 Gew.-% Wasser enthaltenden Pentanatriumtriphosphates und 99 bis 1 Gew.-% eines pulverförmigen, wasserfreien oder gegebenenfalls gebundenes Wasser enthaltenden Alumosilicationenaustauschmaterials der allgemeinen Formel in welcher Kat, Me, w, x und y die genannte Bedeutung haben, unter intensivem Durchmischen eine wäßrige, 0.5-20gewichts-%ige Lösung in einen feinen Nebel auf und granuliert das Gemisch unter teilweise oder vollkommener Hydratisierung des Pentanatriumtriphosphates bzw. des Alumosilicationenaustauschmaterials.

Das pulverförmige Gemisch kann dabei aus 30 bis 70 Gew.-% des Pentanatriumtriphosphates und 70 bis 30 Gew.-% des Alumosilicates bestehen, wobei letzteres beispielsweise ein Zeolith der Formel sein kann.

Es hat sich weiterhin als vorteilhaft erwiesen, wenn im fertigen Granulat mindestens 10 Gew.-% des Pentanatriumtriphosphates als Hexahydrat und mindestens 30 Gew.-% des Alumosilicates als Hydrat mit höchstens 13,5 Mol Wasser pro Mol Alumosilicat vorliegen. Das Besprühen des Gemisches erfolgt im allgemeinen mit einer wäßrigen 1-10gewichts-%igen Lösung von Ammoniumpolyphosphat.

Im einzelnen ist zum Verfahren der Erfindung noch folgendes zu bemerken :

Als Natriumtriphosphat kann sowohl ein feingemahlenes Produkt, das beispielsweise maximal 2 % einer Kornfraktion über 0,4 mm besitzt, als auch ein gröberes Produkt, dessen Anteil > 0,15 mm mindestens 70% beträgt, eingesetzt werden. Die Verteilung der Modifikationen I und II im NTPP ist variabel, jedoch werden schneller hydratisierende Typen mit einem Gehalt an Modifikation I von 20-60 % mit Vorteil eingesetzt.

Als Alumosilicat-Ionenaustauschmaterial sind Produkte der erwähnten formeimäßigen Zusammensetzung zu verwenden. Bevorzugt eingesetzt werden Zeolithe, wie z. B. Zeolith A. Wegen ihrer Verwendung als Waschmittelgerüststoff liegen sie in sehr feinteiliger Form, beispielsweise mit einem mittleren Teilchendurchmesser von 3-5 µm, vor.

Der P₂0₆-Gehalt des zur Granulierung eingesetzten Ammoniumpolyphosphates beträgt mehr als 69 %, wobei Polyphosphate mit einem P₂O₅-Gehalt von über 71 % bevorzugt werden.

Die Durchführung des erfindungsgemäßen Verfahrens kann beispielsweise derart erfolgen, daß man in einem Mischer das Pentanatriumtriphosphat mit dem Alumosilicatmaterial zunächst mischt und dann auf die Mischung über eine Düse die wäßrige Ammoniumpolyphosphatlösung aufsprüht. Das Aufsprühen kann auch beispielsweise in einem Drehrohr oder auf einem Granulierteller auf das vorgemischte Material erfolgen. Es ist darauf zu achten, daß man nicht mehr Granulierflüssigkeit aufsprüht als zur vollständigen Hydratation des im Gemisch enthaltenen Natriumtriphosphats notwendig ist. Ein derart hergestelltes Granulat ist nicht staubend, abriebfest und lagerstabil. Es erfüllt die Anforderungen, die für eine Weiterverarbeitung in Waschmitteln durch trockenes Zumischen gestellt werden.

### Beispiel 1

In einem Freifallmischer wurden 67,5 kg wasserfreies Pentanatriumtriphosphat mit einem Phase-I-Gehalt von 50% und folgender Korngrößenverteilung :
> 1,6 mm = 0,7%
> 0,8 mm = 3,8-%
> 0,4 mm = 20,5 %
> 0,2 mm = 67,8 % und
> 0,1 mm = 88,2 %

sowie 67,5 kg eines Zeoliths (Zeolith A) mit einem Glühverlust von 19,8 % und einer Korngrößenverteilung von 99 % < 15 µm, 96 % < 10 µm und 3 % < 1 µm, während 20 min gemischt. Danach wurden 9 I einer 8gewichts-%igen wäßrigen Lösung von Ammoniumpolyphosphat - im folgenden APP genannt - mit einer mittleren Kettenlänge von etwa 400 sowie einem P₂0₅-Gehalt von 72,4 % im Verlauf von 3,5 Stunden unter ständigem weiteren Mischen aufgesprüht. Es wurde ein Mischgranulat aus Pentanatriumtriphosphat und dem Zeolith erhalten, das folgende Eigenschaften besaß :

### Beispiel 2

Es wurde analog Beispiel 1 verfahren, wobei jedoch 4 I APP-Lösung in 30 min aufgesprüht wurden. Das erhaltene Mischgranulat aus Pentanatriumtriphosphat und dem Zeolith besaß folgende Eigenschaften :

### Beispiel 3 .

Es wurde wie in Beispiel 1 verfahren, wobei jedoch eine 4 %ige wäßrige APP-Lösung verwendet wurde. Das erhaltene Mischgranulat aus Natriumtriphosphat und Zeolith besaß folgende Eigenschaften :

### Beispiel 4

Es wurde wie in Beispiel 1 verfahren, wobei jedoch ein Natriumtriphosphat mit folgenden Eigenschaften als Ausgangsprodukt verwendet wurde : Glühverlust : 1,0 Gew.-% ; Phase-I-Gehalt : 26 % ; Korngrößenverteilung :
>0,4mm=0,1%;
> 0,2 mm = 3,8 % ;
> 0,1 mm = 25,0 % ;
> 0,05 mm = 36,8 %.

Außerdem wurde eine 4gewichts-%ige wäßrige Lösung eines Ammoniumpolyphosphats mit einer mittleren Kettenlänge von 270 und einem P₂0₅-Gehalt von 72,4 % eingesetzt. Das erhaltene Mischgranulat aus Natriumtriphosphat und dem Zeolith besaß folgende Eigenschaften : -

### Beispiel 5

Auf einem Granulierteller mit einem Durchmesser von 1 m wurden 20 kg eines Gemisches von 50 Gew.-% Natriumtriphosphat mit den in Beispiel 4 genannten Eigenschaften und 50 Gew.-% eines Zeoliths mit einem Glühverlust von 1,0 Gew.-% mit 4 I APP-Lösung gemäß Beispiel 1 besprüht. Es wurde ein Mischgranulat aus Natriumtriphosphat und dem Zeolith mit folgenden Eigenschaften erhalten :

## Patentansprüche

1. Granulat, das ein teilweise oder vollkommen hydratisiertes Pentanatriumtriphosphat sowie wasserunlösliches Alumosilicationenaustauschmaterial der allgemeinen Formel (11) enthält, in welcher Kat ein mit Calcium austauschbares Kation der Wertigkeit w, x, eine Zahl von 0,7-1,5, Me Bor oder Aluminium, y eine Zahl von 0,8-6 und z eine Zahl von 1,8-13,5 ist, dadurch gekennzeichnet, daß es
a) eine Teilchengröße von 0,2-2 mm aufweist ;
b) 2-95 Gew.-% Pentanatriumtriphosphat ;
c) weniger als 3 Gew.-% eines Ammoniumpolyphosphates der allgemeinen Formel (I) in welcher n einen ganzzahligen Durchschnittswert von 100 bis 1 000, m eine ganze Zahl bis maximal n + 2 bedeutet und m/n einen Wert von etwa 1 darstellt und als Rest
d) das genannte Alumosilicationenaustauschmaterial enthält.

2. Granulat nach Anspruch 1, dadurch gekennzeichnet, daß der Anteil des teilweise oder vollkommen hydratisierten Pentanatriumtriphosphates 30-70 Gew-% beträgt.

3. Granulat nach Anspruch 1 oder 2, dadurch gekennzeichnet, daß der Anteil des Ammoniumpolyphosphates 0,03 bis 1,6 Gew.-% beträgt.

4. Granulat nach Anspruch 1-3, dadurch gekennzeichnet, daß mindestens 10 Gew.-% des Pentanatriumtriphosphates als Hexahydrat und mindestens 30 Gew.-% des Alumosilicates als Hydrat mit höchstens 13,5 Mol Wasser pro Mol Alumosilicat vorliegen.

5. Verfahren zur Herstellung von Granulaten nach einem der Ansprüche 1-4, dadurch gekennzeichnet, daß man auf ein inniges pulverfömiges Gemisch aus 1 bis 99 Gew.-% eines wasserfreien oder gegebenenfalls höchstens 5 Gew.-% Wasser enthaltenden Pentanatriumtriphosphates und 99 bis 1 Gew.-% eines pulverförmigen, wasserfreien oder gegebenenfalls gebundenes Wasser enthaltenden Alumosilicationenaustauschmaterials der allgemeinen Formel in welcher Kat, Me, w, x und y die genannte Bedeutung haben, unter intensivem Durchmischen eine wäßrige, 0,5-20gew.-%ige Lösung eines Ammoniumpolyphosphates der allgemeinen Formel I in einem feinen Nebel aufsprüht und das Gemisch unter teilweiser oder vollkommener Hydratisierung des Pentanatriumtriphosphates bzw. des Alumosilicationenaustauschmaterials granuliert.

6. Verfahren nach Anspruch 5, dadurch gekennzeichnet, daß das pulverförmige Gemisch aus 30 bis 70 Gew.-% des Pentanatriumtriphosphates und 70 bis 30 Gew.-% des Alumosilicates besteht.

7. Verfahren nach Anspruch 5 oder 6, dadurch gekennzeichnet, daß das Alumosilicationenaustauschmaterial Zeolithe der Formel sind.

8. Verfahren nach Anspruch 5-7, dadurch gekennzeichnet, daß man die zur Granulierung erforderliche Wassermenge derart bemißt, daß im fertigen Granulat mindestens 10 Gew.-% des Pentanatriumtriphosphates als Hexahydrat und mindestens 30 Gew.-% des Alumosilicätes als Hydrat mit höchstens 13,5 Mol Wasser pro Mol Alumosilicat vorliegen.

9. Verfahren nach Anspruch 5-8, dadurch gekennzeichnet, daß man das Gemisch mit einer wäßrigen 1-10Gew-%igen Lösung von Ammoniumipolyphosphat besprüht.

## Claims

1. Granulate containing a partially or completely hydrated pentasodium triphosphate and a water- insoluble aluminosilicate ion exchanger of the general formula (11) in which cat is a calcium-exchangeable cation with the valency w, x is a number of 0.7 to 1.5, Me is boron or aluminium, y is a number of 0.8 to 6, and z is a number of 1.8 to 13.5, characterized in that it has
a) a particle size of 0.2 to 2 mm and contains,
b) 2 to 95 weight % pentasodium triphosphate,
c) less than 3 weight % of an ammonium polyphosphate of general formula (I) in which n stands for an integral average value of 100 to 1 000, m stands for a whole number of at most n + 2, and m/n stands for a value of about 1, and as balance,
d) the aluminosilicate ion exchanger mentioned.

2. Granulate as claimed in claim 1, containing the partially or completely hydrated pentasodium tripolyphosphate in a proportion of 0.03 to 1.6 weight %.

3. Granulate as claimed in claim 1 or 2, contairring the ammonium polyphosphate in a proportion of 0.03-1.6 weight %.

4. Granulate as claimed in any of claims 1 to 3, wherein at least 10 weight % of the pentasodium triphosphate is present in the form of hexahydrate and at least 30 weight % of the aluminosilicate is present in the form of hydrate containing at most 13.5 mols water per mol aluminosilicate.

5. Process for making granulates as claimed in any of claims 1 to 4, which comprises spraying, with vigorous agitation, a fine mist of an aqueous 0.5 to 20 weight % solution of an ammonium polyphosphate of general formula (I) on to an intimate pulverulent blend of about 1 to 99 weight % of pentasodium triphosphate being anhydrous or containing at most 5 weight % of water, and about 99 to 1 weight % of a pulverulent alumosilicate ion exchanging material being anhydrous or having chemically combined water contained in it and corresponding to the following general formula in which cat, Me, w, x and y have the meanings given, and granulating the blend with partial or complete hydration of the pentasodium triphosphate and alumosilicate ion exchanger.

6. Process as claimed in claim 5, wherein the pulverulent blend consists of 30 to 70 weight % of pentasodium triphosphate and 70 to 30 weight % of alumosilicate.

7. Process as claimed in claim 5 or 6, wherein the aluminosilicate ion exchanger comprises zeolites, of the formula

8. Process as claimed in any of claims 5-7, wherein the quantity of water necessary to effect the granulation is selected so as to obtain a final granulate containing at least 10 weight % of the pentasodium triphosphate as hexahydrate and at least 30 weight % of aluminosilicate as hydrate having at most 13.5 mols water per mol aluminosilicate contained therein.

9. Process as claimed in any of claims 5-8, wherein an aqueous 1 to 10 weight % solution of ammonium polyphosphate is sprayed on to the blend.

## Revendications

1. Granulé contenant un triphosphate pentasodique partiellement ou complètement hydraté ainsi qu'un aluminosilicate échangeur d'ions soluble dans l'eau de formule générale (II) dans laquelle cat est un cation de valence w remplaçable par le calcium, x est un nombre de 0,7-1,5, Me représente le bore ou l'aluminium y est un nombre de 0,8-6 et z est un nombre de 1,8-13,5, caractérisé en ce qu'il présente
a) une granulométrie de 0,2-2 mm ; et contient,
b) 2-95 % en poids de triphosphate pentasodique,
c) moins de 3 % en poids d'un polyphosphate d'ammonium de formule générale (I) dans laquelle n représente un entier d'une valeur moyenne de 100-1 000, m est un nombre entier égal au maximum à n + 2 et m/n est une valeur d'environ 1 ; et, comme complément,
d) l'aluminosilicate échangeur d'ions mentionné.

2. Granulé selon la revendication 1, caractérisé en ce qu'il contient 30-70 % en poids de triphosphate pentasodique partiellement ou complètement hydraté.

3. Granulé selon la revendication 1 ou 2, caractérisé en ce qu'il contient 0,03-1,6 % en poids de polyphosphate d'ammonium.

4. Granulé selon les revendications 1 à 3, caractérisé en ce qu'il contient au moins 10 % en poids du triphosphate pentasodique sous forme d'hexahydrate et au moins 30 % de l'aluminosilicate sous forme d'hydrate ayant au plus 13,5 mol d'eau par mol d'aluminosilicate.

5. Procédé de préparation des granulés selon l'une des revendications 1 à 4, caractérisé en ce que l'on projette sous agitation énergique un fin brouillard d'une solution aqueuse à 0,5-20 % en poids d'un polyphosphate d'ammonium de formule générale (I) sur un mélange pulvérulent intime de .1-99 % en poids d'un triphosphate pentasodique anhydre ou contenant éventuellement au plus 5 % en poids d'eau et de 99-1 % en poids d'un aluminosilicate échangeur d'ions pulvérulent, anhydre ou contenant éventuellement de l'eau liée, répondant à la formule générale dans laquelle cat, Me, w, x et y ont les significations déjà données, et on granule le mélange avec hydratation partielle ou complète du triphosphate pentasodique ou de l'aluminosilicate échangeur d'ions.

6. Procédé selon la revendication 5, caractérisé en ce que le mélange pulvérulent est constitué par 30-70 % en poids de triphosphate pentasodique et 70-30 % en poids d'aluminosilicate.

7. Procédé selon la revendication 5 ou 6, caractérisé en ce que l'aluminosilicate échangeur d'ions est une zéolite de formule

8. Procédé selon les revendications 5 à 7, caractérisé en ce que l'on utilise pour la granulation une quantité d'eau nécessaire pour avoir dans le granulé fini au moins 10% en poids du triphosphate pentasodique sous forme de l'hexahydrate et au moins 30 % en poids de l'aluminosilicate sous forme de l'hydrate contenant au plus 13,5 moles d'eau par mole d'aluminosilicate.

9. Procédé selon l'une des revendications 5 à 8, caractérisé en ce que l'on projette sur le mélange une solution aqueuse à 1-10 % en poids de polyphosphate d'ammonium.
